# FASCICULE DE BREVET EUROPEEN

(11) **EP 1 027 567 B1**
(45) Date de publication et mention de la délivrance du brevet: **28.08.2002**
(21) Numéro de dépôt: 98952814.6
(22) Date de dépôt: 29.10.1998
(51) Int. Cl.: F26B 7/00, F26B 3/347

(54) **PROCEDE DE SECHAGE DES BOIS DE SCIAGE ET DISPOSITIF PERMETTANT LA MISE EN OEUVRE DU PROCEDE**
VERFAHREN ZUR TROCKNUNG VON SCHNITTHOLZ UND VORRICHTUNG ZUR DURCHFÜHRUNG DES VERFAHRENS
METHOD FOR DRYING SAW TIMBER AND DEVICE FOR IMPLEMENTING SAID METHOD

(30) Priorité: 30.10.1997 FR 9713641
(43) Date de publication de la demande: 16.08.2000
(62) Demande divisionnaire de: 02075762.1
(73) Titulaire: Valeur Bois Industrie, 45770 Saran (FR)
(72) Inventeur: DEDIEU, Bernard, F-45000 Orléans (FR); BOUIRDENE, Abdelaâziz, F-31130 Balma (FR)
(74) Mandataire: Debay, Yves
(86) Numéro de dépôt international: FR9802318
(87) Numéro de publication internationale: WO99023429

(56) Documents cités:
- EP-A- 0 505 586
- WO-A-82/01411
- WO-A-82/01766
- WO-A-93/02842
- DE-C- 517 714
- GB-A- 2 306 090
- US-A- 3 721 013
- US-A- 3 845 270
- US-A- 4 343 095
- US-A- 4 447 402
- US-A- 4 488 361

## Description

La présente invention concerne un procédé de séchage du bois de sciage ou des objets en bois.

L'invention est particulièrement utile pour le traitement des "bois de sciage". Par le vocable "bois de sciage", on entend un bois qui est issu directement de la première transformation (sciage).

Il est connu par la demande de brevet WO 82/01766 un procédé de séchage du bois, utilisant des micro-ondes d'une fréquence de 915 MHz appliquées aux éléments de bois à sécher pour élever leur température intérieure et leur faire rejeter l'eau. L'eau ainsi rejetée est évaporée à la surface du bois par une circulation d'air à basse vitesse obtenue par des ventilateurs. L'air chargé en humidité de l'ordre de 80% passe sur des condenseurs pour extraire cette humidité.

Dans le document WO 82/01411, le même principe est utilisé mais dans ce dernier, on précise en plus que la température de l'air doit être toujours inférieure à la température intérieure du bois. Ce document signale comme inconvénient le fait de chauffer avec les micro-ondes la superficie du matériau avant de chauffer la partie interne du matériau. Dans ce document, on propose donc de commander le processus de conversion de l'énergie électromagnétique en énergie calorifique pour concentrer les ondes sur l'eau dans le matériau. De plus, on suggère d'agir sur le climat à l'intérieur de la chambre en maintenant un pourcentage d'humidité de l'air suffisamment élevé pour que la surface du produit ne soit pas desséchée avant l'extraction de l'humidité au coeur du bois. Dans ce but, pendant la phase initiale du processus de séchage de l'eau, sous forme atomisée est introduite dans la chambre pour maintenir un taux d'humidité élevé.

De même, l'article paru dans la revue "Holz als roh und werkstoff" en 1995, pages 333 à 338, Edition Springer-Verlag et intitulé "Microwave drying of pine and spruce" par A. L ANTTI enseigne de sécher du bois avec des micro-ondes fonctionnant dans des fréquences de 915 ou 2450 MHz et une densité de puissance située dans la plage de 25 à 78 kW/m³ pour élever la température intérieure du bois au environ de 140° C et réaliser une pression de vapeur interne au bois de 25 KPa. La pression interne ainsi réalisée est très élevée pour permettre une évacuation très rapide de l'eau. L'inconvénient du procédé est de développer des ruptures de fibres. Le processus de séchage commence par un séchage rapide par micro-ondes aux environs de 70° C puis une exposition intermittente aux micro-ondes pendant le séchage et enfin, une opération de séchage par contrôle de la température du bois en-dessous de la saturation des fibres en se limitant à une température maximale de 110° C.

Dans tous les cas de figure, il est clair que l'air est utilisé comme véhicule pour éliminer l'humidité évacuée par le bois. Pour ces raisons, le taux d'humidité de l'air doit rester inférieur au taux de saturation de l'air en vapeur d'eau. Il est donc nécessaire dans les dispositifs connus de déshumidifier l'air pour pouvoir effectuer le séchage du bois. De plus, il est nécessaire d'avoir une température de l'air inférieure à celle du bois pour permettre une évaporation. Tous ces dispositifs ont pour inconvénient de générer de grandes pertes d'énergie et de ne pas optimiser la consommation d'énergie. En effet, plus les températures de bois doivent être élevées, plus la puissance des générateurs de micro-ondes doit être proportionnelle et leur coût élevé compte tenu des durées de plusieurs heures des opérations de séchage, l'énergie consommée est élevée. En effet, on peut voir dans l'article cité ci-dessus que les durées de séchage sont comprises entre 3 et 5 heures selon l'épaisseur du bois et la puissance du matériel. De plus, aucun des procédés connus arrive à descendre en-dessous de 30% d'humidité dans le bois après séchage.

La présente invention a pour but de proposer un procédé qui permette d'optimiser l'énergie et de réduire les puissances des dispositifs de micro-ondes tout en obtenant très rapidement un séchage complet du bois, depuis l'état vert jusqu'à un taux d'humidité final de l'ordre de 10%, voire inférieur selon les conditions de mise en oeuvre.

Ce but est atteint par le fait que le procédé de séchage du bois comporte :
- une étape de mise en pression à une pression déterminée d'une enceinte (1) étanche au moins par injection ou création de vapeur d'eau saturante et de maintien de cette pression pendant un temps déterminé, tout en assurant dans l'enceinte une circulation forcée d'air et de vapeur d'eau saturante ;
- une étape de chauffage au coeur du bois et dans la zone centrale des pièces de bois à sécher par émission de micro-ondes ;
- une étape d'évacuation des exsudats liquides sortant du bois et recueillis par ruissellement dans le fond de l'enceinte (1).

Selon une autre particularité, les exsudats liquides sont évacués en permanence.

Selon une autre particularité, les exsudats sont évacués par intermittence.

Selon une autre particularité, l'étape d'évacuation est suivie d'une étape de diminution progressive de la pression jusqu'à la pression atmosphérique après arrêt des micro-ondes.

Selon une autre particularité, l'étape d'évacuation comporte une étape de traitement physico-chimique des exsudats pour les rendre compatibles avec une évacuation vers le circuit des eaux usées.

Selon une autre particularité, l'étape d'évacuation des exsudats liquides est suivie d'une étape de récupération dans un conteneur en vue de retraitement chimique.

Selon une autre particularité, l'étape de diminution de la pression est complétée d'une étape de déshumidification de l'air ambiant de l'enceinte par passage du flux d'air provenant de l'enceinte sur un dispositif d'absorption d'humidité et de refroidissement de l'air de l'enceinte.

Selon une autre particularité, les puissances d'émission de micro-ondes appliquées sont décroissantes du centre des pièces de bois vers l'extérieur.

Selon une autre particularité, la pression de vapeur d'eau saturante est comprise dans une plage entre 2 bars et 15 bars.

Selon une autre particularité, la pression de vapeur sera inférieure à 10 bars pour obtenir un taux d'humidité du bois traité supérieur à 6%.

Selon une autre particularité, la pression de vapeur sera comprise pendant au moins une durée déterminée du séchage entre 10 et 15 bars et la température produite atteindra une valeur comprise dans une plage de 200 à 220°C pour obtenir un bois sec naturellement polymérisé ayant un taux d'humidité proche de 0%.

Selon une autre particularité, la puissance du générateur de micro-ondes est calculée pour que la chaleur interne du bois soit supérieure à la température de vapeur d'eau saturante.

Un autre but de l'invention est de proposer un dispositif permettant la mise en oeuvre du procédé.

Ce but est atteint par le fait que le dispositif est constitué d'une enceinte étanche résistante à la pression communiquant par des fenêtres en quartz ou toute autre matière convenant aux micro-ondes avec un guide d'onde relié par des adaptateurs d'impédance à un générateur de micro-ondes, lesdites fenêtres étant disposées transversalement à la pile de bois, l'enceinte communiquant avec un chemin de recirculation d'air sous pression aspirant d'un côté de la pile de bois l'air par des grilles et le refoulant de l'autre côté de la pile de bois par des grilles de diffusion, un dispositif générateur de vapeur sous pression relié à l'enceinte.

Selon une autre particularité, le dispositif comporte un circuit condenseur de vapeur branché, en parallèle sur le circuit de recirculation d'air et de façon sélective par des vannes.

Selon une autre particularité, le dispositif comporte dans sa partie la plus basse un orifice d'évacuation par gravité des eaux de ruissellement contrôlé par une vanne.

Selon une autre particularité, le dispositif comporte :
- une extrémité obturable par une porte automatique assurant les conditions d'étanchéité à la pression et aux micro-ondes ;
- des moyens de transport des charges de bois vert à dessécher désolidarisés électriquement des moyens de transport situés de l'autre côté du sas automatique par rapport à l'enceinte.

Selon une autre particularité, l'ensemble de l'enceinte et de la zone de préchargement sont enveloppées dans une seconde enceinte de protection contre les fuites de rayonnement, cette enceinte étant accessible de l'extérieur par des portes souples.

Selon une autre particularité, le générateur de micro-onde est enfoui dans le sol et communique avec l'enceinte de séchage à travers un guide d'onde.

Selon une autre particularité, l'enceinte comporte une soupape de sécurité.

Selon une autre particularité, la vanne est ouverte par intermittence.

Selon une autre particularité, la vanne est ouverte en permanence.

Selon une autre particularité, l'orifice est relié à un dispositif de traitement physico-chimique rendant les exsudats compatibles avec les normes d'évacuation dans les eaux usées.

Un dernier but de l'invention est de proposer un procédé d'extraction de composants chimiques par utilisation du procédé de l'invention consistant :
- à traiter un seul type d'essence de bois vert par application de micro-ondes dans une ambiance de vapeur d'eau saturante dans des conditions de pression et de température définies,
- à récupérer l'exsudat liquide produit par l'opération de traitement de l'essence unique,
- et éventuellement à retraiter cet exsudat par des procédés physico-chimiques pour en extraire différents composants chimiques utilisables dans l'industrie cosmétique, de parfumerie, agro-alimentaire, pharmaceutique, et chimique.

Selon une autre particularité, le traitement d'une essence de pin permet d'obtenir un exsudat ayant des propriétés insecticides.

D'autres particularités et avantages de la présente invention apparaîtront plus clairement à la lecture de la description ci-après faite en référence aux dessins annexés dans lesquels :
- la figure 1A représente une vue en coupe transversale du dispositif selon l'invention ;
- la figure 1B représente une vue de dessus en coupe longitudinale du dispositif selon l'invention ;
- la figure 2 représente une vue de côté du dispositif implanté.

Comme représenté à la figure 1A, le dispositif est constitué d'une enceinte (1), de préférence, cylindrique en matériau métallique assurant d'une part, à la fois une bonne isolation thermique et l'étanchéité à la pression de l'air et d'autre part, l'étanchéité aux ondes. Cette enceinte est ouverte à une extrémité par une porte (16, figure 1B) ou deux. Des ouvertures (14) sont pratiquées dans l'enceinte pour constituer des fenêtres en matériau étanche à l'air mais laissant passer les rayonnements de micro-ondes. Ces fenêtres (14) sous pression sont en matériau permettant d'émettre les ondes vers l'intérieur de l'enceinte et dites fenêtres émettrices. Les ondes sont amenées par un guide d'onde (40) à une pluralité de fenêtres disposées longitudinalement et de chaque côté à intervalles réguliers ou non le long de la pile de bois (3) pour obtenir une répartition la plus homogène possible des ondes. Le guide d'onde (40) communique à travers un adaptateur d'impédance (41) et un diviseur à 3 décibels (42) avec un isolateur (43) et le générateur de micro-ondes (44). Entre chaque fenêtre (14) émettrices ou entre les fenêtres émettrices des extrémités et chaque fond d'enceinte, sont disposés de préférence une pluralité de canalisations (12) de circulation d'air forcée par un ventilateur V. Ces canalisations(12) communiquent sur une hauteur correspondant approximativement à celle de la pile de bois à travers des grilles (13) avec la zone interne de l'enceinte contenant la pile de bois (3) transportée sur un moyen transporteur tel que, par exemple, un chariot constitué de roues (32) montées sur un plateau support (31). La pile de bois est de préférence constituée de morceaux (30) sous forme de poutres ou planches ou madriers d'épaisseur et de largeur quelconque, issus de sciage et disposés de façon jointive sur leur largeur selon une direction longitudinale pour former une couche. Chaque couche de bois est espacée de la couche inférieure par des liteaux ou baguettes (33) disposées perpendiculairement de façon non jointives pour ménager entre les couches jointives de morceaux de bois des passages de circulation d'air, ondes, et eau. Le circuit de circulation d'air est également réalisé en matériau favorisant la réflexion des ondes vers l'intérieur de l'enceinte et du bois. L'enceinte est mise en communication par une canalisation (15) avec un système générateur de vapeur (2) et éventuellement, un compresseur d'air (20). L'humidité arrive du générateur de vapeur par des grilles (13) de diffusion, ce qui permet de la diffuser de façon homogène dans l'enceinte sans risque de créer des attaques frontales sur le bois. Le compresseur d'air (20) est utilisé pour produire de l'air comprimé destiné à accélérer la circulation de l'eau dans le bois et, lorsque le système générateur de vapeur (2) ne peut pas générer de vapeur sous une pression suffisante pour monter à la température souhaitée ou pour accompagner la montée en température et accélérer la circulation d'eau du bois. En revanche, lorsqu'on utilise un système générateur de vapeur sous pression suffisant pour atteindre les températures et les pressions souhaitées, le compresseur d'air peut être supprimé. Les roues du chariot reposent sur des rails (10A, 10B) solidaires du fond de la cuve (1) celles-ci sont pourvues d'un dispositif d'élimination des arcs électriques. Une grille (19) permet d'éviter la propagation des ondes vers les exsudats liquides ou eaux de ruissellement recueillis dans le fond de la cuve. Ces eaux de ruissellement sont évacuées par une canalisation (18) contrôlée par une vanne (17). Cette canalisation (18) débouche dans un conteneur amovible ou vidangeable de récupération des exsudats liquides résultant du procédé de séchage. Dans une variante, la canalisation est ouverte en permanence ou par intermittence. Dans une autre variante, la canalisation débouche dans un dispositif de traitement physico-chimique rendant les exsudats compatibles avec les normes en vigueur pour les eaux usées. Enfin, la partie supérieure de la cuve comporte une soupape de sécurité (11) qui permet de maintenir la cuve à la pression désirée, d'évacuer de la pression si celle-ci est trop élevée et enfin de mettre la cuve à l'atmosphère une fois le processus de séchage achevé.

Dans le schéma d'implantation de la figure 2, la cuve (1) est enfermée dans une enceinte (5), laquelle communique par le sas de la porte (16) commandée automatiquement en fin et en début par un système électronique de contrôle. Une zone de préchargement (50) permet d'amener les chariots sur une paire de rails (10C, 10D) qui ne sont pas en relation électrique avec les rails (10A, 10B) de l'enceinte (1). Un dispositif de vaporisation (52) permet de projeter de l'eau pendant la phase d'utilisation des micro-ondes pour éviter toute fuite de rayonnement vers l'extérieur. Une cuve de réserve non représentée, amovible et vidangeable, est reliée à l'enceinte (1) par une canalisation (18) et permet de recueillir les exsudats liquides résultant du séchage du bois. Afin d'assurer une réduction des fuites le générateur de micro-ondes (44) est enterré comme la cuve de réserve (6) et communique avec l'enceinte de séchage (1) par le guide d'onde (40).

Le procédé de séchage comporte les opérations suivantes : introduction par des moyens de transfert d'une charge de bois vert dans l'enceinte ; fermeture automatique de la porte de l'enceinte, ceci de préférence pour éviter toutes les erreurs et chocs dus à la manipulation ; mise sous pression de l'enceinte et diffusion de vapeur saturante dans l'enceinte jusqu'à atteindre la pression correspondant à la température de fonctionnement souhaitée en vapeur saturante. On pourra utiliser une pression de 2 bars pour une température de 120° Celsius de la vapeur saturante et de 2,7 bars pour une température de 130° Celsius de la vapeur saturante. On peut, si le besoin se fait sentir, monter à des températures de vapeur saturante supérieures par exemple de 180° Celsius, 200° Celsius, ou même 220° Celsius en augmentant la pression jusqu'à 10 bars ou respectivement 15 bars. Les montées en température et en pression du procédé peuvent se faire par palier successif, ou selon des rampes ou encore, selon des cycles permettant l'optimisation du résultat souhaité, séchage complet de 0%, séchage jusqu'à un certain taux d'humidité ou production d'exsudats liquides exploitables chimiquement. Cette phase de préséchage sous une pression et une température de vapeur saturante déterminée est maintenue pendant le temps nécessaire pour passer d'un taux d'humidité de bois vert au minimum de 65% selon les essences à un taux dit "de saturation" de 30%. Pendant cette phase de préséchage, il est possible de déclencher les micro-ondes pour accélérer le passage du taux de bois vert au taux de saturation. Lorsque le taux de saturation souhaité est atteint, l'humidité résiduelle contenue dans le bois est empêchée de sortir du bois. A ce moment, la phase de chauffage par micro-ondes du bois prend toute son importance. Lors de la mise en oeuvre de la phase de chauffage par micro-onde, la puissance des micro-ondes émise par la fenêtre centrale (14c) peut être supérieure à la puissance émise par les fenêtres (14l) situées de part et d'autre de la fenêtre centrale, est utilisée de façon à obtenir un différentiel de température dans le bois qui correspond à un différentiel de pression de vapeur dans le bois. Ce différentiel de pression sera orienté de façon à favoriser l'évacuation de l'eau vers l'extérieur du bois et dans le sens des fibres lorsque la température déterminée de fonctionnement aura été atteinte. La puissance des générateurs à micro-ondes est calculée de façon à atteindre une température de bois supérieure à celle de vapeur saturante qui peut être proche de 120° Celsius ou supérieure et produire l'effet recherché dans le cadre du séchage de l'intérieur vers l'extérieur du bois.

Etant donné la présence d'une pression et d'un air saturé en eau, les composants chimiques liquides et l'eau évacuée par le bois ne peuvent en aucun cas être évaporés et ruissellent par gravité pour être récupérés en-dessous de la grille (19) par le siphon (18). Le siphon (18) est déclenché à intervalles réguliers par le système de contrôle dès que le niveau se rapproche de la grille. L'enceinte comporte un dispositif détecteur de niveau permettant l'ouverture automatique de la vanne (17). Chaque cycle d'évacuation d'eau est suivi d'un cycle de remise à la pression de vapeur d'eau saturante de l'enceinte. Cette dernière phase permet de ramener le taux d'humidité du bois de 30% au taux final voulu qui peut être 20%, 10%, 6% ou 0%. Pour obtenir un séchage complet du bois avec un taux proche de 0%, le procédé comportera au moins une phase de durée déterminée pendant laquelle la température sera maintenue dans une plage comprise aux alentours de 200 à 220°C et dans une pression d'atmosphère de vapeur saturante supérieure à 10 bars. Par l'utilisation d'une atmosphère de vapeur d'eau saturante et de température de micro-ondes plus élevées, mais malgré tout inférieures aux températures généralement utilisées dans les procédés dits de "rétification" en atmosphère non saturée en vapeur d'eau, on obtient un séchage du bois avec un taux d'humidité proche de 0% en même temps qu'un phénomène de polymérisation naturelle conférant au bois des propriétés de tenue à l'humidité, de stabilisation dimensionnelle et une grande facilité d'usinage. Ce résultat est obtenu dans un temps inférieur aux procédés connus et surtout avec une conservation de la couleur naturelle du bois. En effet, le procédé de l'invention ne produit pas le phénomène de brunissage connu, résultant de la torréfaction obtenue par des températures comprises entre 240 et 300°C.

Le procédé de séchage peut également être utilisé dans le dispositif de l'invention pour produire un exsudat liquide incorporant des molécules chimiques constituant une essence de bois, telle que le pin, l'eucalyptus, le chêne, le hêtre, l'épicéa, etc, ou d'un mélange déterminé d'essences. Cet exsudat est récupéré et éventuellement retraité par des procédés physico-chimiques pour obtenir des composants chimiques exploitables dans l'industrie cosmétique, dans l'industrie pharmaceutique, dans l'industrie des parfums, dans l'agro-alimentaire, la chimie ou l'industrie des insecticides. Ainsi, en traitant uniquement du pin, l'exsudat obtenu a des propriétés insecticides.

Au bout du temps nécessaire à l'obtention de ce taux d'humidité final, lorsque le bois est séché, la circulation de la vapeur d'eau saturante est arrêtée, le circuit du générateur de vapeur (2) est fermé si le besoin se fait sentir. Les vannes (191, 192) de communication avec le condenseur (19) sont ouvertes pour permettre de condenser la vapeur de l'enceinte et d'abaisser la température de l'enceinte. Au bout d'un certain temps, le générateur de micro-ondes est également arrêté et la pression diminuée pour arriver progressivement à la pression atmosphérique.

Par la mise en saturation du milieu ambiant autour du bois et l'utilisation judicieuse de puissance de micro-ondes avec des consommations d'énergie bien inférieures à celles généralement utilisées dans l'art antérieur, on arrive à accélérer le processus d'évacuation de l'humidité interne du bois et obtenir des séchages plus rapides avec une consommation d'énergie inférieure. L'eau de ville peut être utilisée dans le dispositif asperseur.

D'autres modifications à la portée de l'homme de métier font également partie de l'esprit de l'invention. Ainsi, tout dispositif de transfert peut être utilisé à la place du chariot monté sur rail. De même, des dispositifs de contrôle et de régulation permettront d'enclencher les phases successives du procédé en association avec une automatisation plus ou moins poussée. De même, l'enceinte comporte une soupape de sécurité (11) permettant la mise à l'air libre de l'enceinte, soit en fin de processus, soit en cas de détection d'une surpression par le système de contrôle.

## Revendications

1. Procédé de séchage du bois **caractérisé en ce que** le procédé de séchage du bois comporte :
- une étape de mise en pression à une pression déterminée d'une enceinte (1) étanche au moins par injection ou création de vapeur d'eau saturante et de maintien de cette pression pendant un temps déterminé, tout en assurant dans l'enceinte une circulation forcée d'air et de vapeur d'eau saturante ;
- une étape de chauffage au coeur du bois et dans la zone centrale des pièces de bois à sécher par émission de micro-ondes ;
- une étape d'évacuation des exsudats liquides sortant du bois et recueillis par ruissellement dans le fond de l'enceinte (1).

2. Procédé de séchage du bois selon la revendication 1, **caractérisé en ce que** les exsudats liquides sont évacués en permancence

3. Procédé de séchage du bois selon la revendication 1, **caractérisé en ce que** les exsudats liquides sont évacués par intermittence.

4. Procédé de séchage du bois selon une des revendications 1 ou 3, **caractérisé en ce que** l'étape d'évacuation est suivie d'une étape de diminution progressive de la pression jusqu'à la pression atmosphérique après arrêt des micro-ondes.

5. Procédé de séchage du bois selon une des revendications 1 à 4, **caractérisé en ce que** l'étape d'évacuation comporte une étape de traitement physico-chimique des exsudats pour les rendre compatibles avec une évacuation vers le circuit des eaux usées.

6. Procédé de séchage du bois selon la revendication 1 ou 2 ou 3, **caractérisé en ce que** l'étape d'évacuation des exsudats liquides est suivie d'une étape de récupération dans un conteneur en vue de retraitement chimique.

7. Procédé de séchage du bois selon la revendication 4, **caractérisé en ce que** l'étape de diminution de la pression est complétée d'une étape de déshumidification de l'air ambiant de l'enceinte par passage du flux d'air provenant de l'enceinte sur un dispositif d'absorption d'humidité et de refroidissement de l'air de l'enceinte.

8. Procédé de séchage du bois selon une des revendications 1 à 7, **caractérisé en ce que** les puissances d'émission de micro-ondes appliquées sont décroissantes du centre des pièces de bois vers l'extérieur.

9. Procédé de séchage du bois selon une des revendications 1 à 8, **caractérisé en ce que** la pression de vapeur d'eau saturante est comprise dans une plage entre 2 bars et 15 bars.

10. Procédé de séchage du bois selon la revendication 9, **caractérisé en ce que** la pression de vapeur sera inférieure à 10 bars pour obtenir un taux d'humidité du bois traité supérieur à 6%.

11. Procédé de séchage du bois selon la revendication 1 ou 9, **caractérisé en ce que** la pression de vapeur sera comprise pendant au moins une durée déterminée du séchage entre 10 et 15 bars et la température produite atteindra une valeur comprise dans une plage de 200 à 220°C pour obtenir un bois sec polymérisé ayant un taux d'humidité proche de 0%.

12. Procédé de séchage du bois selon une des revendications 1 à 11, **caractérisé en ce que** la puissance du générateur de micro-ondes est calculée pour que la chaleur interne du bois soit supérieure à la température de vapeur d'eau saturante.

13. Dispositif permettant la mise en oeuvre du procédé selon l'une quelconque des revendications 1 à 12, **caractérisé en ce qu'**il est constitué d'une enceinte étanche (1) résistante à la pression communiquant par des fenêtres (14) en quartz ou toute autre matière convenant aux micro-ondes avec un guide d'onde (40) relié par des adaptateurs d'impédance (41) à un générateur de micro-ondes (44), lesdites fenêtres (14) étant disposées transversalement à la pile de bois (3), l'enceinte communiquant avec un chemin (12) de recirculation d'air sous pression aspirant d'un côté de la pile de bois l'air par des grilles (13a) et le refoulant de l'autre côté de la pile de bois (3) par des grilles (13r) de diffusion, un dispositif générateur de vapeur sous pression relié à l'enceinte.

14. Dispositif selon la revendication 13, caractérisé en qu'il comporte un circuit condenseur (19) de vapeur branché, en parallèle sur le chemin (12) de recirculation d'air et de façon sélective par des vannes (191, 192).

15. Dispositif selon la revendication 13 ou 14, **caractérisé en ce qu'**il comporte dans sa partie la plus basse un orifice (18) d'évacuation par gravité des eaux de ruissellement contrôlé par une vanne (17).

16. Dispositif selon une des revendications 13 à 15, **caractérisé en ce qu'**il comporte :
- une extrémité obturable par une porte automatique (16) assurant les conditions d'étanchéité à la pression et aux micro-ondes ;
- des moyens de transfert des charges de bois vert à dessécher désolidarisés électriquement des moyens de transport situés de l'autre côté du sas automatique par rapport à l'enceinte.

17. Dispositif selon une des revendications 13 à 15, caractérisé en que l'ensemble de l'enceinte et de la zone de préchargement sont enveloppées dans une seconde enceinte de protection contre les fuites de rayonnements, cette enceinte étant accessible de l'extérieur par des portes souples.

18. Dispositif selon une des revendications 13 à 17, **caractérisé en ce que** le générateur de micro-ondes est enfoui dans le sol et communique avec l'enceinte de séchage à travers un guide d'ondes.

19. Dispositif selon une des revendications 13 à 17, caractérisé en que l'enceinte comporte une soupape (11) de sécurité.

20. Dispositif selon la revendication 15, **caractérisé en ce que** la vanne (17) est ouverte par intermittence.

21. Dispositif selon la revendication 15, **caractérisé en ce que** la vanne (17) est ouverte en permanence.

22. Dispositif selon la revendication 15 ou 20 ou 21, **caractérisé en ce que** l'orifice est relié à un dispositif de traitement physico-chimique rendant les exsudats compatibles avec les normes d'évacuation dans les eaux usées.

23. Procédé d'extraction de composants chimiques par utilisation du procédé défini dans une des revendications 1 à 12, **caractérisé en ce qu'**il consiste:
- à traiter un seul type d'essence de bois vert par application de micro-ondes dans une ambiance de vapeur d'eau saturante dans des conditions de pression et de température définies,
- à récupérer l'exsudat liquide produit par l'opération de traitement de l'essence unique,
- et éventuellement à retraiter cet exsudat par des procédés physico-chimiques pour en extraire différents composants chimiques utilisables dans l'industrie cosmétique, de parfumerie, agro-alimentaire, pharmaceutique, et chimique.

24. Procédé d'extraction de composants chimiques selon la revendication 23, **caractérisé en ce que** le traitement d'une essence de pin permet d'obtenir un exsudat ayant des propriétés insecticides.

## Patentansprüche

1. Verfahren zum Trocknen von Holz, **dadurch gekennzeichnet, daß** das Verfahren die folgenden Schritte umfaßt:
- ein dichter Behälter (1) wird mittels Einspritzung oder Erzeugung von sättigendem Wasserdampf unter einen vorbestimmten Druck gesetzt, und dieser Druck wird für eine bestimmte Dauer aufrechterhalten, wobei in dem Behälter ein Zwangsumlauf von Luft und sättigendem Wasserdampf sichergestellt wird;
- der Kern des Holzes und der Kernbereich der zu trocknenden Holzstücke werden durch Mikrowellenstrahlung erhitzt;
- die aus dem Holz austretenden flüssigen Absonderungen, die sich durch Ausrieseln am Boden des Behälters (1) ansammeln, werden abgetrennt.

2. Holztrocknungsverfahren nach Anspruch 1, **dadurch gekennzeichnet, daß** die flüssigen Absonderungen kontinuierlich abgezogen werden.

3. Holztrocknungsverfahren nach Anspruch 1, **dadurch gekennzeichnet, daß** die flüssigen Absonderungen absatzweise abgezogen werden.

4. Holztrocknungsverfahren nach einem der Ansprüche 1 oder 3, **dadurch gekennzeichnet, daß** sich an den Schritt der Abtrennung ein Schritt der fortschreitenden Reduzierung des Drucks bis auf den Druck der Atmosphäre nach dem Abschalten der Mikrowellen anschließt.

5. Holztrocknungsverfahren nach einem der Ansprüche 1 bis 4, **dadurch gekennzeichnet, daß** der Schritt der Abtrennung einen Schritt der physikalisch-chemischen Behandlung der Absonderungen umfaßt, um diese so aufzubereiten, daß sie in die Kanalisation eingeleitet werden können.

6. Holztrocknungsverfahren nach Anspruch 1 oder 2 oder 3, **dadurch gekennzeichnet, daß** sich an den Schritt der Abtrennung der flüssigen Absonderungen ein Schritt der Regenerierung in einem Behälter in Form einer chemischen Aufarbeitung anschließt.

7. Holztrocknungsverfahren nach Anspruch 4, **dadurch gekennzeichnet, daß** der Schritt der Reduzierung des Drucks durch einen Schritt der Entfeuchtung der Raumluft des Behälters vervollständigt wird, und zwar durch den Durchtritt des vom Behälter kommenden Luftstroms durch eine Feuchtigkeitsabsorptionsvorrichtung sowie durch Kühlung der Behälterluft.

8. Holztrocknungsverfahren nach einem der Ansprüche 1 bis 7, **dadurch gekennzeichnet, daß** die Abstrahlungsleistungen der angewandten Mikrowellen vom Kern der Holzstücke nach außen abnehmen.

9. Holztrocknungsverfahren nach einem der Ansprüche 1 bis 8, **dadurch gekennzeichnet, daß** der Druck des sättigenden Wasserdampfs im Bereich zwischen 2 bar und 15 bar liegt.

10. Holztrocknungsverfahren nach Anspruch 9, **dadurch gekennzeichnet, daß** der Dampfdruck weniger als 10 bar beträgt, um einen Feuchtigkeitsgehalt von mehr als 6 % im behandelten Holz zu erhalten.

11. Holztrocknungsverfahren nach Anspruch 1 oder 9, **dadurch gekennzeichnet, daß** der Dampfdruck mindestens während einer bestimmten Trocknungsdauer zwischen 10 und 15 bar beträgt und die erzeugte Temperatur einen Wert im Bereich von 200 bis 220°C erreicht, um ein trockenes, polymerisiertes Holz mit einem Feuchtigkeitsgehalt von nahe 0 % zu erhalten.

12. Holztrocknungsverfahren nach einem der Ansprüche 1 bis 11, **dadurch gekennzeichnet, daß** die Leistung des Mikrowellengenerators so berechnet wird, daß die Innenwärme des Holzes über der Temperatur des sättigenden Wasserdampfs liegt.

13. Vorrichtung zur Durchführung des Verfahrens gemäß einem der Ansprüche 1 bis 12, **dadurch gekennzeichnet, daß** sie einen dichten, druckfesten Behälter (1) aufweist, der durch Fenster (14) aus Quarz oder jedem anderen, für Mikrowellen geeigneten Material mit einem Wellenleiter (40), der über Impedanz-Adapter (41) mit einem Mikrowellengenerator (44) verbunden ist, kommuniziert, wobei die Fenster (14) transversal zum Holzstoß (3) angeordnet sind und der Behälter mit einer Bahn (12) für den Umlauf von Druckluft versehen ist, die Luft von einer Seite des Holzstoßes durch Gitter (13a) ansaugt und sie von der anderen Seite des Holzstoßes (3) durch Diffusionsgitter (13r) zurückfördert, und wobei ein Druckdampferzeuger mit dem Behälter verbunden ist.

14. Vorrichtung nach Anspruch 13, **dadurch gekennzeichnet, daß** sie einen Dampfkondensationskreis (19) aufweist, der parallel zur Bahn (12) für den Umlauf der Luft und auf selektive Weise über Ventile (191, 192) angeschlossen ist.

15. Vorrichtung nach Anspruch 13 oder 14, **dadurch gekennzeichnet, daß** sie in ihrem untersten Teil eine Öffnung (18) für die Abtrennung von Rieselwässern mittels Schwerkraft aufweist, die durch ein Ventil (17) gesteuert wird.

16. Vorrichtung nach einem der Ansprüche 13 bis 15, **dadurch gekennzeichnet, daß** sie umfaßt:
- ein durch eine automatische Tür (16), die Druckdichtheit und Dichtheit gegenüber Mikrowellen sicherstellt, verschließbares Ende;
- Mittel zur Überführung von Chargen an zu trocknendem, grünem Holz, die elektrisch getrennt sind von Transportmitteln, die auf der anderen Seite der automatischen Schleuse, in bezug auf den Behälter, angeordnet sind.

17. Vorrichtung nach einem der Ansprüche 13 bis 15, **dadurch gekennzeichnet, daß** die Gesamtheit aus dem Behälter und der Vorbeschickungszone von einem zweiten Schutzbehälter gegen das Entweichen von Strahlung umschlossen ist, wobei dieser Schutzbehälter von außen durch nachgiebige Türen zugänglich ist.

18. Vorrichtung nach einem der Ansprüche 13 bis 17, **dadurch gekennzeichnet, daß** der Mikrowellengenerator in die Erde eingegraben ist und mit dem Trocknungsbehälter über einen Wellenleiter verbunden ist.

19. Vorrichtung nach einem der Ansprüche 13 bis 17, **dadurch gekennzeichnet, daß** der Behälter ein Sicherheitsventil (11) aufweist.

20. Vorrichtung nach Anspruch 15, **dadurch gekennzeichnet, daß** das Ventil (17) mit Unterbrechungen geöffnet ist.

21. Vorrichtung nach Anspruch 15, **dadurch gekennzeichnet, daß** das Ventil (17) dauernd geöffnet ist.

22. Vorrichtung nach Anspruch 15 oder 20 oder 21, **dadurch gekennzeichnet, daß** die Öffnung mit einer Vorrichtung zur physikalisch-chemischen Behandlung verbunden ist, welche die Absonderungen so behandelt, daß sie den Vorschriften für die Einleitung in die Kanalisation entsprechen.

23. Verfahren zur Extraktion chemischer Bestandteile durch Anwendung des Verfahrens gemäß einem der Ansprüche 1 bis 12, **dadurch gekennzeichnet, daß** es darin besteht,
- eine einzige Art von grünem Holz durch Anwendung von Mikrowellen in einer Umgebung von sättigendem Wasserdampf unter definierten Bedingungen von Druck und Temperatur zu behandeln,
- die durch die Behandlung der einzigen Holzart erzeugte flüssige Absonderung rückzugewinnen,
- und gegebenenfalls diese Absonderung mittels physikalisch-chemischer Verfahren aufzubereiten, um daraus verschiedene chemische Bestandteile zu extrahieren, die in der kosmetischen, Parfüm-, Landwirtschafts- und Lebensmittel-Industrie, der pharmazeutischen und chemischen Industrie verwendbar sind.

24. Verfahren zur Extraktion chemischer Bestandteile nach Anspruch 23, **dadurch gekennzeichnet, daß** die Behandlung einer Kiefernholzart die Gewinnung einer Absonderung mit insektiziden Eigenschaften gestattet.

## Claims

1. Method of drying wood, **characterised in that** the wood drying method comprises:
- a step of pressurising to a given pressure a sealed chamber (1) at least by injection or creation of saturating steam and maintaining this pressure for a given time, whilst providing in the chamber a forced circulation of air and saturating steam;
- a step of heating at the heart of the wood and in the central area of the pieces of wood to be dried by the emission of microwaves;
- a step of discharging the liquid exudates emerging from the wood and collected by trickling in the bottom of the chamber (1).

2. Wood drying method according to Claim 1, **characterised in that** the liquid exudates are discharged continuously.

3. Wood drying method according to Claim 1, **characterised in that** the liquid exudates are discharged intermittently.

4. Wood drying method according to one of Claims 1 or 3, **characterised in that** the discharge step is followed by a step of progressive reduction in the pressure to atmospheric pressure after stoppage of the microwaves.

5. Wood drying method according to one of Claims 1 to 4, **characterised in that** the discharge step includes a step of physico-chemical treatment of the exudates in order to make them compatible with discharge to the waste water system.

6. Wood drying method according to Claim 1 or 2 or 3, **characterised in that** the liquid exudate discharge step is followed by a step of recovery in a container with a view to chemical reprocessing.

7. Wood drying method according to Claim 4, **characterised in that** the pressure reduction step is supplemented with a step of dehumidifying the ambient air in the chamber by passing the air flow coming from the chamber over a moisture absorption device and cooling the air in the chamber.

8. Wood drying method according to one of Claims 1 to 7, **characterised in that** the emission powers of the microwaves applied decrease from the centre of the pieces of wood towards the outside.

9. Wood drying method according to one of Claims 1 to 8, **characterised in that** the pressure of saturating steam lies in a range between 2 bar and 15 bar.

10. Wood drying method according to Claim 9, **characterised in that** the steam pressure will be below 10 bar in order to obtain a moisture level of the treated wood above 6%.

11. Wood drying method according to Claim 1 or 9, **characterised in that** the steam pressure will, during at least a given period of the drying, be between 10 and 15 bar and the temperature produced will attain a value lying in a range from 200 to 220°C in order to obtain a polymerised dry wood with a moisture level close to 0%.

12. Wood drying method according to one of Claims 1 to 11, **characterised in that** the power of the microwave generator is calculated so that the internal heat of the wood is greater than the saturating steam temperature.

13. Device for implementing the method according to any one of Claims 1 to 12, **characterised in that** it consists of a pressure-resistant sealed chamber (1) communicating through windows (14) made of quartz or any other material suitable for microwaves with a waveguide (40) connected by impedance adapters (41) to a microwave generator (44), the said windows (14) being disposed transversely to the stack of wood (3), the chamber communicating with a pressurised air recirculation path (12) sucking the air on one side of the stack of wood through grilles (13a) and delivering it at the other side of the stack of wood (3) through diffusion grilles (13r), a pressurised steam generator device connected to the chamber.

14. Device according to Claim 13, **characterised in that** it comprises a steam condensing circuit (19) connected in parallel to the air recirculation path (12) and selectively through valves (191, 192).

15. Device according to Claim 13 or 14, **characterised in that** it comprises in its lowest part an orifice (18) for the gravity discharge of the trickling water controlled by a valve (17).

16. Device according to one of Claims 13 to 15, **characterised in that** it comprises:
- an end which can be closed by an automatic door (16) providing conditions of tightness to pressure and to microwaves;
- means of transferring the loads of green wood to be dried, electrically disconnected from the transport means situated on the other side of the automatic air lock with respect to the chamber.

17. Device according to one of Claims 13 to 15, **characterised in that** the whole of the chamber and preloading area are enclosed in a second chamber for protection against leakage of radiation, this chamber being accessible from the outside through flexible doors.

18. Device according to one of Claims 13 to 17, **characterised in that** the microwave generator is buried in the ground and communicates with the drying chamber through a waveguide.

19. Device according to one of Claims 13 to 17, **characterised in that** the chamber has a safety valve (11).

20. Device according to Claim 15, **characterised in that** the valve (17) is open intermittently.

21. Device according to Claim 15, **characterised in that** the valve (17) is open permanently.

22. Device according to Claim 15 or 20 or 21, **characterised in that** the orifice is connected to a physico-chemical treatment device making the exudates compatible with the standards for discharge in waste water.

23. Method for the extraction of chemical components by use of the method defined in one of Claims 1 to 12, **characterised in that** it consists of:
- treating a single type of species of green wood by applying microwaves in a saturating steam environment under defined pressure and temperature conditions,
- recovering the liquid exudate produced by the operation of treating the single species,
- and possibly retreating this exudate by physico-chemical methods in order to extract therefrom various chemical components which can be used in the chemical, perfumery, food, pharmaceutical and chemical industries.

24. Chemical component extraction method according to Claim 23, **characterised in that** the treatment of one species of pine makes it possible to obtain an exudate with insecticidal properties.
